# DEMANDE DE BREVET EUROPEEN

(11) **EP 4 738 022 A1**
(43) Date de publication de la demande: **06.05.2026**
(21) Numéro de dépôt: 24210965.0
(22) Date de dépôt: 05.11.2024
(51) Int. Cl.: G04B 13/02, G04B 15/14, G04B 17/06, G04B 19/04

(54) **PROCÉDÉ DE TRAITEMENT D'UN COMPOSANT EN SILICIUM**

(71) Demandeur: Sigatec SA, 1950 Sion (CH)
(72) Inventeur: Tille, Nicolas, 1965 Savièse (CH); Clivaz, Johannes, 1958 Uvrier (CH)
(74) Mandataire: BOVARD AG

(57) **Abrégé**

La présente invention se rapporte à un plateau (10) destiné au support d'au moins un composant horloger individuel (1) en silicium ou d'une plaquette portant une pluralité de composants horlogers en silicium, et un procédé de traitement par oxydation thermique mettant en oeuvre ce plateau (10). Une face utile (10a) du plateau (10) forme, sur au moins une zone de réception (11), une surface d'accueil (20) pour ledit composant horloger (1) ou ladite plaquette, avec ladite surface d'accueil (20) étant réalisée dans un matériau à base de nitrure et présentant une rugosité Ra supérieure à 50 nm, encore préférentiellement supérieure à 200 nm, encore préférentiellement supérieure à 1 micron.

## Description

### Domaine technique de l'invention

La présente invention concerne le traitement de composants en silicium, en particulier de composants horlogers tels que des spiraux, ancres, roues d'échappement, roues dentées, plateaux, aiguilles, balanciers.

### État de la technique

Les composants horlogers en silicium sont typiquement fabriqués à l'aide d'un substrat - aussi appelé wafer - de type silicium sur isolant connu sous l'acronyme SOI (silicon on insulator) et comprenant une première couche de silicium dans laquelle les composants doivent être formés, une deuxième couche, typiquement en silicium, servant à rigidifier le substrat et, entre ces deux couches de silicium, une couche intermédiaire d'oxyde servant de couche d'arrêt pour les opérations de gravure de la couche utile.

Selon un procédé connu, la première couche de silicium est gravée afin d'y former les composants puis une plaquette formée par au moins une partie de cette première couche portant les composants est « libérée » c'est-à-dire détachée du substrat pour être traitée, en particulier par oxydation thermique. L'oxydation vise à améliorer l'état de surface des composants et/ou ajuster leurs dimensions notamment pour régler leur raideur (dans le cas de spiraux), avant qu'ils ne soient finalement détachés de la plaquette.

Un premier avantage de traiter une plaquette plutôt que des composants individuels est que l'on évite la manipulation laborieuse de petits composants individuels, qui devraient sinon être déposés un à un sur un support afin d'être oxydés. Cela permet également d'oxyder les composants sur tous leurs côtés, ce qu'exclut la mise en oeuvre d'un support. Un inconvénient est cependant que la plaquette peut se déformer au cours du traitement sous l'effet de son propre poids, rendant les composants potentiellement inutilisables.

Dans certains cas, il peut aussi être impossible de prévoir des attaches reliant les composants à une plaquette. C'est le cas notamment lors de la fabrication de composants de petite taille. Dans ce cas les composants sont nécessairement libérés du substrat sous la forme d'éléments unitaires, qui sont ensuite déposés sur un support pour pouvoir être traités avec les inconvénients mentionnés précédemment.

### Résumé de l'invention

Un but de la présente invention est donc de proposer un procédé optimisé pour le traitement de composants horlogers par oxydation thermique, permettant notamment d'apporter une solution aux inconvénients de l'art antérieur précités.

Selon l'invention, ce but est atteint grâce à l'objet des revendications indépendantes. Des aspects plus spécifiques sont définis dans les revendications dépendantes ainsi que dans la description.

De manière plus spécifique, un but de l'invention est atteint grâce à procédé de traitement par oxydation thermique d'au moins un composant horloger à base de silicium, dans lequel :
- on fournit un plateau de support délimité dans une direction transversale par une face utile formant, sur au moins une zone de réception, une surface d'accueil pour ledit composant horloger ou une plaquette portant ledit composant horloger,
- on place le composant horloger ou la plaquette portant le composant sur la surface d'accueil du plateau de support, et
- on soumet le composant horloger ou la plaquette placé sur ladite surface d'accueil à au moins une étape d'oxydation thermique.
Selon l'invention, la surface d'accueil du plateau de support est réalisée dans un matériau à base de nitrure et présente une rugosité Ra supérieure à 50 nm, encore préférentiellement supérieure à 200 nm, encore préférentiellement supérieure à 1 micron.

Le procédé selon l'invention est particulièrement adapté pour le traitement de composants horlogers se présentant sous la forme d'éléments unitaires, c'est-à-dire d'éléments aux contours finis. De tels éléments sont obtenus par gravure sans attache, dans un substrat en silicium (par exemple mais non limitativement un substrat SOI du type mentionné précédemment). Les composants unitaires sont dans ce cas placés un à un sur la surface d'accueil du plateau de support. Ils peuvent aussi être obtenus en détachant de leur plaquette des composants gravés initialement avec une attache les liant à ladite plaquette.

Toutefois, le procédé est également adapté pour des composants horlogers encore liés par une attache à une même plaquette. On place alors, sur le plateau de support, la plaquette portant les composants.

Les composants à traiter sont par exemples des spiraux, ancres, roues d'échappement, roues dentées, plateaux, aiguilles, balanciers.

Ils comprennent au moins une âme en silicium, éventuellement re-couverte totalement ou partiellement de dioxyde de silicium.

L'invention concerne également un plateau de support adapté pour le support d'au moins un composant horloger individuel en silicium ou d'une plaquette portant une pluralité de composants horlogers en silicium pendant un traitement d'oxydation thermique, typiquement pour la mise en oeuvre du procédé selon l'invention.

Le plateau de support selon l'invention comporte une face utile qui forme, sur au moins une zone de réception, une surface d'accueil pour un composant horloger ou une plaquette portant ledit composant, ladite surface d'accueil étant réalisée dans un matériau à base de nitrure et présentant une rugosité Ra supérieure à 50 nm, encore préférentiellement supérieure à 200 nm, encore préférentiellement supérieure à 1 micron.

Dans toute la présente demande, on définit pour chaque composant, qu'il soit individuel ou porté par une plaquette, une face supérieure et une face inférieure parallèles, la face inférieure étant celle destinée à venir au contact direct de la plaque de support au cours de l'opération d'oxydation. Ces faces supérieure et inférieure sont reliées entre elles par une ou plusieurs surfaces latérales.

Le procédé selon l'invention permet que des composants individuels ou des composants encore solidaires de leur plaquette soient oxydés sur leur face inférieure supportée lors de l'étape d'oxydation. Il a en effet été constaté que si l'on oxyde thermiquement des composants disposés sur une surface d'accueil réalisée dans un matériau à base de nitrure et présentant une rugosité suffisante, ces composants sont aussi oxydés au niveau de leur interface avec la surface d'accueil et peuvent ensuite être aisément retirés de cette surface une fois l'oxydation terminée.

L'utilisation d'un plateau à surface rugueuse, en matériau à base de nitrure, permet donc que les composants en silicium soient oxydés sur toutes leurs faces inférieures, supérieures et latérales, y compris lorsque ces composants ne sont pas liés à une plaquette.

Également, dans le cas de plaquettes, celles-ci peuvent avantageusement être soutenues sur toute ou partie de leur surface inférieure, sans que cela n'impacte le processus d'oxydation. On empêche ainsi aisément leur déformation en garantissant dans le même temps une bonne qualité finale des composants.

L'invention permet donc de réaliser de la même manière et avec le même résultat l'oxydation thermique de composants individuels et de plaquettes portant des composants.

Selon une disposition avantageuse, le matériau à base de nitrure peut être du nitrure de silicium (Si3N4).

La rugosité Ra de la surface d'accueil est définie selon la norme ISO 4287.

Elle est de préférence inférieure à 50 microns, encore plus préférentiellement inférieure à 20 microns.

Le plateau de support est bien évidemment un élément distinct du composant et du substrat dont est issu le composant. Le composant ou une plaquette portant ce composant est activement posé(e) sur la surface d'accueil, généralement placée sensiblement à l'horizontale et orientée vers le haut, de ce plateau de support.

La direction transversale du plateau de support doit être comprise comme une direction généralement orthogonale à la surface d'accueil et donc orientée sensiblement verticalement au cours de l'utilisation du plateau. Sauf indication contraire, les hauteurs et épaisseurs définies dans la suite sont mesurées dans cette direction transversale.

Une direction latérale est orthogonale à ladite direction transversale.

Pour garantir une bonne rigidité et donc un bon maintien du ou des composants, le plateau de support a typiquement une épaisseur totale d'au moins 300µm à 800µm (mesurée dans la direction transversale).

Le plateau de support peut être un élément monolithique ou composite.

Par exemple, le plateau de support peut comprendre une âme sous forme de plaque et un revêtement réalisé dans un matériau à base de nitrure sur au moins une face de ladite plaque et formant la surface d'accueil.

Selon une disposition avantageuse, le revêtement à base de nitrure a typiquement une épaisseur comprise entre 100nm et 500nm.

Selon une disposition avantageuse, la plaque est une plaque ou wafer en silicium.

Selon une disposition avantageuse, la plaque est entièrement recouverte d'un revêtement à base de nitrure.

Selon un exemple, la surface d'accueil est globalement plane, c'est-à-dire une hauteur maximale (mesurée dans la direction transversale du plateau) entre un pic et un creux de cette surface est inférieure à 100 microns.

Selon une disposition particulièrement avantageuse, au moins sur la zone de réception, la face utile peut être texturée avec une ou plusieurs cavités, par exemple formant un réseau et/ou un motif régulier, dont la hauteur est au moins 2 fois supérieure à la valeur de rugosité Ra de la surface d'accueil, de préférence au moins 5 fois supérieure à cette valeur de rugosité Ra.

Selon un exemple, les cavités sont des rainures formant un quadrillage, la surface d'accueil étant alors formée par la surface supérieure de piliers délimités par lesdites rainures et de section typiquement carrée, rectangulaire ou encore circulaire.

Avec un tel agencement, chaque composant déposé sur le plateau est supporté par une pluralité de piliers. Lors de l'oxydation thermique, l'oxygène pénètre plus aisément sous le composant par les cavités puis par les passages résultant des irrégularités (rugosité) de la surface d'accueil.

Comme alternative ou en complément, la face utile peut aussi être munie d'ouvertures de réception, notamment d'ouvertures borgnes. Dans ce cas, lorsque le composant horloger ou la plaquette portant le composant est placé(e) sur la surface d'accueil, au moins une partie protubérante du composant horloger est disposée dans une desdites ouvertures de réception.

De telles ouvertures permettent que des composants ayant des faces non planes soient néanmoins rangés « à plat », évitant ainsi d'éventuelles sursollicitations locales susceptibles d'endommager notamment des arêtes de ces composants et d'entraver leur fonctionnalité finale.

Selon un exemple, le plateau de support peut comporter en outre au moins une surface de retenue latérale configurée pour retenir le composant ou la plaquette dans une direction latérale orthogonale à la direction transversale.

La surface de retenue peut également être réalisée dans un matériau à base de nitrure et présentant une rugosité Ra supérieure à 50 nm, encore préférentiellement supérieure à 200 nm, encore préférentiellement supérieure à 1 micron.

Pour former une telle surface de retenue, on peut par exemple graver une partie centrale de la plaque correspondant à la zone de réception. Le plateau comporte alors un renfoncement dont le fond forme la surface d'accueil et dont le bord, orienté vers l'intérieur du plateau, forme la surface de retenue.

Comme alternative, la surface de retenue latérale peut aussi être orientée vers l'extérieur du plateau. Ce cas est plus particulièrement adapté au maintien d'une plaquette munie d'au moins une partie périphérique, avantageusement un cadre, s'étendant transversalement et destinée à venir s'engager autour de la surface de retenue

Cette surface de retenue permet d'éviter ou de limiter le déplacement des composants ou de la plaquette dans une direction latérale orthogonale à la direction transversale, lors de la manipulation et/ou de l'oxydation.

Selon un autre aspect, l'invention concerne un procédé de fabrication d'au moins un composant horloger, comprenant au moins une étape de traitement telle que définie précédemment.

### Brève description des dessins

Les particularités et les avantages de la présente invention apparaîtront avec plus de détails dans le cadre de la description qui suit de plusieurs exemples de réalisation donnés à titre illustratif et non limitatif en référence aux figures ci-jointes sur lesquelles :
- Les figures 1 à 3 représentent schématiquement différentes étapes successives du procédé de traitement selon un mode de mise en oeuvre de l'invention,
- Les figures 4A et 4B sont des vues en coupe selon IV de la figure 2, respectivement avant et après oxydation,
- La figure 5 est une vue agrandie du détail V de la figure 1,
- La figure 6 illustre un plateau de support selon un autre mode de réalisation de l'invention, dans lequel la face utile est texturée,
- La figure 7 illustre un plateau de support selon encore un autre mode de réalisation de l'invention, dans lequel la face utile est munie d'ouvertures de réception destinées à recevoir des parties protubérantes de composants horlogers disposés sur la surface d'accueil,
- La figure 8 illustre un plateau de support selon encore un autre mode de réalisation de l'invention, dans lequel la surface d'accueil est étagée,
- La figure 9 illustre un plateau de support selon encore un autre mode de réalisation de l'invention, comprenant une surface de retenue latérale empêchant le glissement latéral des composants lors de l'utilisation,
- La figure 10 illustre un plateau de support selon encore un autre mode de réalisation de l'invention, dans lequel la surface de retenue latérale est orientée vers l'extérieur du plateau.

### Description détaillée

La figure 1 illustre un exemple de plateau de support 10 selon l'invention, pouvant être utilisé pour l'oxydation thermique d'un ou de préférence une pluralité de composants horlogers 1 à base de silicium, par exemple des spiraux, des ancres, des roues d'échappement, des roues dentées, des plateaux, des aiguilles et/ou des balanciers.

Le plateau de support 10 est délimité, dans une direction transversale Z, par une face inférieure 10b et une face supérieure ou utile 10a.

Dans l'exemple, l'épaisseur e1 du plateau, mesurée dans la direction transversale Z, doit être suffisante pour conférer à celui-ci une certaine rigidité et est typiquement comprise entre 300µm à 800µm. Les dimensions et la forme du plateau 10 orthogonalement à cette direction transversale Z peuvent varier selon les besoins du procédé, mais peuvent par exemple correspondre à celles des substrats ou wafers utilisés classiquement dans la fabrication de composants horlogers ou de semi-conducteurs, de sorte à pouvoir s'adapter aux systèmes de posage existants dans les fours d'oxydation thermique.

Comme décrit dans la suite, la face utile 10a du plateau comprend, sur une zone de réception 11, une surface d'accueil 20 destinée à recevoir les composants, et qui est réalisée dans un matériau à base de nitrure.

La rugosité Ra de cette surface d'accueil est supérieure à 50 nm, préférentiellement supérieure à 200 nm, encore préférentiellement supérieure à 1 micron, et de préférence inférieure à 50 microns, encore plus préférentiellement inférieure à 20 microns, obtenue par exemple par gravure.

Mais comme illustré schématiquement sur la figure 5 qui est une vue agrandie du détail V de la figure 1, abstraction faite de la rugosité précitée, la surface d'accueil s'étend sensiblement orthogonalement à la direction transversale et est globalement plane. Selon une disposition particulière, une hauteur maximale entre un pic et un creux de cette surface peut être avantageusement inférieure à 100 microns, de préférence inférieure 50 microns.

Le plateau de support 10 peut par exemple être obtenu par revêtement d'une plaque 14, avantageusement réalisée dans un matériau relativement rigide, en particulier en silicium, et formant une âme de rigidification pour le plateau.

La plaque 14 comporte typiquement une première et une deuxième faces principales 14a, 14b généralement parallèles, reliées par un chant (non représenté). Il peut par exemple s'agir d'un substrat massif en silicium du type utilisé dans la fabrication de composants horlogers ou de semi-conducteurs.

La première face principale 14a de la plaque 14 présente, au moins localement, une certaine rugosité Ra pouvant correspondre sensiblement à celle souhaitée pour la surface d'accueil, et qui est donc supérieure à 50 nm, préférentiellement supérieure à 200 nm, encore préférentiellement supérieure à 1 micron, et de préférence inférieure à 50 microns, encore plus préférentiellement inférieure à 20 microns. Cette rugosité peut notamment être obtenue, lors d'une étape de préparation, par gravure, par exemple par gravure humide réalisée avec de l'hydroxyde de potassium (KOH) ou HNO3/HF ou par gravure ionique réactive profonde (DRIE) ou gravure ionique réactive (RIE).

Au moins une partie de cette première face principale 14a rugueuse, et de préférence tout le pourtour de la plaque 14 (tel qu'illustré), est recouvert d'un revêtement 16 réalisé dans un matériau à base de nitrure, typiquement du nitrure de silicium. L'épaisseur e2 du revêtement est par exemple comprise entre 100 nm et 500 nm et est avantageusement constante, pour faciliter le bon ajustement de la rugosité finale de la surface d'accueil (la rugosité de la surface d'accueil 20 correspondant alors à celle de la première face principale 14a de la plaque 14).

Le recouvrement (nitruration) de la plaque 14 est de préférence un dépôt chimique en phase vapeur à basse pression (LPCVD) de nitrure de silicium (idéalement stoechiométrique) Si3N4, généralement réalisé dans un four.

La première face principale 14a de la plaque 14, revêtue, forme la face supérieure 10a ou face utile du plateau de support 10, et la surface d'accueil 20 est formée par cette face supérieure 10a.

L'exemple illustré n'est toutefois pas limitatif. Comme indiqué ci-dessus, la plaque 14 pourrait par exemple être revêtue uniquement sur sa première face principale 14a. Ou le plateau de support 10 pourrait être formé intégralement dans un matériau à base de nitrure. D'autres exemples de réalisation seront encore décrits dans la suite en référence aux figures 5 à 10.

Le procédé de traitement des composants 1 par oxydation thermique va à présent être décrit en lien avec les figures 1 à 3 et 4A, 4B.

Après fourniture du plateau de support 10, les composants horlogers 1 sont déposés sur la surface d'accueil 20, comme illustré sur la figure 1. Le plateau 10 est pour cela positionné sensiblement horizontalement, avec sa direction transversale Z sensiblement verticale et sa face supérieure 10a (et donc la surface d'accueil 20) orientée vers le haut.

Dans l'exemple, chaque composant 1 est un élément unitaire et les composants 1 sont déposés un à un sur la surface 20.

Cet exemple n'est toutefois pas limitatif de l'invention et l'on pourrait aussi déposer sur la surface d'accueil 20 une plaquette portant une pluralité de composants horlogers 1 maintenus par des attaches.

Dans une seconde étape du procédé illustrée sur la figure 2, le plateau 10, portant les composants 1, est disposé, manuellement ou de façon automatisée, dans un four d'oxydation thermique (non représenté). Comme expliqué précédemment, le plateau présente avantageusement les mêmes dimensions standards que les wafers utilisés dans les procédés de l'art antérieur, de sorte qu'il n'est pas nécessaire de prévoir de posage particulier.

Le four est porté à une température comprise généralement entre 900 et 1200 degrés, permettant l'oxydation des composants 1.

Au fur et à mesure de la réaction d'oxydation, et comme illustré par la différence entre les figures 4A et 4B, une partie du silicium S est progressivement consommé et transformé en dioxyde de silicium D. L'interface entre le silicium et la nouvelle couche de dioxyde de silicium recule progressivement : Les dimensions de l'âme en silicium S diminuent, et l'épaisseur de dioxyde de silicium D en surface augmente.

La mise en oeuvre d'une surface d'accueil 20 rugueuse, dans un matériau à base de nitrure, permet à l'oxydation d'avoir lieu également sur la face inférieure 2b des composants 1 en contact avec cette surface 20. Également, le matériau à base de nitrure permet d'éviter que les composants 1 ne collent au plateau 10, à l'issue de l'étape d'oxydation thermique.

Comme illustré sur la figure 3, les composants 1 peuvent ainsi aisément être retirés de la plaque de support 10 après leur oxydation thermique.

La figure 6 illustre un plateau de support selon un autre exemple de réalisation de l'invention.

Ici, la face utile ou supérieure 10a du plateau 10 est texturée, au moins sur sa zone de réception 11, avec une ou plusieurs cavités 30 par exemple formant un réseau ou un motif régulier, notamment un quadrillage ou une succession de lignes parallèles.

Dans ce cas, la surface d'accueil 20 est formée par la ou les parties résiduelles de la face utile 10a située(s) entre les cavités 30.

La hauteur H1 de ces cavités 30 est typiquement au moins deux fois supérieure à la valeur de rugosité Ra de la surface d'accueil, de préférence au moins 5 fois supérieure à cette valeur.

Cette texturation permet de limiter les points de contact entre les composants 1 et le plateau 10. Elle favorise l'uniformité de l'oxydation en augmentant la surface de contact avec l'oxygène durant cette étape.

La texturation peut notamment être obtenue par gravure, notamment gravure humide ou gravure ionique réactive profonde (DRIE), de la première face principale 14a de la plaque de rigidification 14 avant son revêtement.

La figure 7 illustre un plateau de support 10 selon encore un autre exemple de réalisation de l'invention, dans lequel la face utile est en outre munie d'ouvertures de réception 40, notamment d'ouvertures borgnes, destinées à recevoir des parties protubérantes 3 de composants horlogers disposés sur la surface d'accueil 20.

La hauteur H2 de l'ouverture 40 est au moins égale, de préférence supérieure strictement à la hauteur de la protubérance 3 du composant 1 devant être reçue.

Cette hauteur H2 est aussi typiquement au moins deux fois supérieure à la valeur de rugosité Ra de la surface d'accueil, de préférence au moins 5 fois supérieure à cette valeur.

Dans l'exemple particulier représenté, et bien que ce ne soit qu'optionnel, la face utile 10a est en outre texturée selon des dispositions similaires à celles décrites précédemment en lien avec la figure 6.

En lien avec les modes de réalisation des figures 6 et 7, il faut noter que les bords ou fond des cavités 30 ou ouvertures 40, issus de gravure, peuvent ne pas présenter une rugosité Ra identique à celle de la surface d'accueil 20. Cela n'a toutefois aucune influence sur l'efficacité de l'oxydation thermique puisque ces bords et fonds ne sont pas en contact avec les composants 1 lors de cette opération.

La figure 8 illustre un plateau de support 10 selon encore un autre exemple de réalisation de l'invention, dans lequel la surface d'accueil 20 n'est cette fois pas globalement plane mais étagée, de sorte à recevoir respectivement différents niveaux de composants multiniveaux 1.

Dans l'exemple particulier représenté, et bien que ce ne soit qu'optionnel, la face utile 10a est en outre texturée selon des dispositions similaires à celles décrites précédemment en lien avec la figure 6

La figure 9 illustre un plateau de support 10 selon encore un autre exemple de réalisation de l'invention.

Celui-ci comprend ici, aux abords de la zone de réception 11, une surface de retenue latérale 19 pour les composants 1 ou, comme illustré, une plaquette 50 portant les composants 1, empêchant leur glissement latéral lors de l'utilisation.

De préférence, cette surface de retenue 19 est également réalisée dans un matériau à base de nitrure et présente une rugosité Ra similaire à celle de la surface d'accueil 20, autrement dit une rugosité Ra supérieure à 50 nm, encore préférentiellement supérieure à 200 nm, encore préférentiellement supérieure à 1 micron.

Elle peut notamment être obtenue par gravure d'un renfoncement dans la plaque de silicium 14 formant l'âme du plateau 10, avant revêtement de ladite plaque 14 avec un matériau à base de nitrure.

La figure 10 illustre un plateau de support 10 selon encore un autre exemple de réalisation de l'invention.

Ici, la surface de retenue latérale 18 est orientée vers l'extérieur du plateau 10. Ce cas est plus particulièrement adapté au maintien d'une plaquette 50 comprenant une première couche 52 en silicium dans laquelle sont formés les composants 1, une couche intermédiaire 54 typiquement en oxyde de silicium et une partie de couche de rigidification 56, typiquement également en silicium, formant un cadre ou anneau périphérique, où la couche intermédiaire 54 est interposée transversalement entre la première couche 52 et la couche de rigidification 56. On peut ici engager le cadre de la plaquette autour de la surface de retenue 18, pour son maintien en direction latérale.

## Revendications

1. Procédé de traitement par oxydation thermique d'au moins un composant horloger (1) à base de silicium, dans lequel :
- on fournit un plateau de support (10) délimité dans une direction transversale (Z) par une face utile (10a) formant, sur au moins une zone de réception (11), une surface d'accueil (20) pour ledit composant horloger (1) ou une plaquette (50) portant ledit composant (1),
- on place le composant horloger (1) ou la plaquette (50) portant le composant (1) sur la surface d'accueil (20) du plateau de support (10), et
- on soumet le composant horloger (1) ou la plaquette placé(e) sur ladite surface d'accueil (20) à au moins une étape d'oxydation thermique, **caractérisé en ce que** la surface d'accueil (20) du plateau de support (10) est réalisée dans un matériau à base de nitrure et présente une rugosité Ra supérieure à 50 nm, encore préférentiellement supérieure à 200 nm, encore préférentiellement supérieure à 1 micron.

2. Procédé de traitement selon la revendication 1, dans lequel le ou chaque composant horloger (1) est un élément unitaire aux contours finis.

3. Procédé de traitement selon la revendication 1 ou 2, dans lequel la face utile (10a) du plateau de support (10) est munie d'ouvertures de réception (40), notamment d'ouvertures borgnes, et en plaçant le composant horloger (1) ou la plaquette (50) portant le composant (1) sur la surface d'accueil (20), on dispose au moins une partie protubérante (3) du composant horloger (1) dans une desdites ouvertures de réception (40).

4. Procédé de fabrication d'au moins un composant horloger (1), comprenant au moins une étape de traitement selon l'une quelconque des revendications 1 à 3.

5. Plateau de support (10), notamment pour la mise en oeuvre du procédé de l'une quelconque des revendications précédentes, ledit plateau (10) étant délimité dans une direction transversale (Z) par une face utile (10a) formant, sur au moins une zone de réception (11), une surface d'accueil (20) pour un composant horloger (1) ou une plaquette (50) portant ledit composant (1), **caractérisé en ce que** la surface d'accueil (20) est réalisée dans un matériau à base de nitrure et présente une rugosité Ra supérieure à 50 nm, encore préférentiellement supérieure à 200 nm, encore préférentiellement supérieure à 1 micron.

6. Plateau de support (10) selon la revendication 5, dans lequel la rugosité Ra de la surface d'accueil (20) est inférieure à 50 microns, de préférence inférieure à 20 microns.

7. Plateau de support (10) selon la revendication 5 ou 6, dans lequel le matériau à base de nitrure est du nitrure de silicium.

8. Plateau de support (10) selon l'une quelconque des revendications 5 à 7, comprenant une âme sous forme de plaque (14) et un revêtement (16) réalisé dans un matériau à base de nitrure sur au moins une face (14a) de ladite plaque et formant la surface d'accueil (20).

9. Plateau de support (10) selon l'une quelconque des revendications 5 à 8, dans lequel, au moins sur la zone de réception (11), la face utile (10a) est texturée avec une ou plusieurs cavités (30), par exemple formant un réseau et/ou un motif régulier, dont la hauteur (H1) est au moins 2 fois supérieure à la valeur de rugosité Ra de la surface d'accueil, de préférence au moins 5 fois supérieure à cette valeur de rugosité Ra.

10. Plateau de support (10) selon l'une quelconque des revendications 5 à 9, dans lequel la face utile (10a) est munie d'ouvertures de réception (40), notamment d'ouvertures borgnes, destinées à recevoir des parties protubérantes (3) de composants horlogers (1) disposés sur la surface d'accueil (20).

11. Plateau de support (10) selon l'une quelconque des revendications 5 à 10, dans lequel la surface d'accueil (20) est globalement plane.

12. Plateau de support (10) selon l'une quelconque des revendications 5 à 11, comprenant en outre au moins une surface de retenue latérale (18, 19) configurée pour retenir le composant (1) ou la plaquette (50) dans une direction latérale sensiblement orthogonale à la direction transversale (Z).

13. Plateau de support (10) selon la revendication 12, dans lequel la surface de retenue (18, 19) est réalisée dans un matériau à base de nitrure et présente une rugosité Ra supérieure à 50 nm, encore préférentiellement supérieure à 200 nm, encore préférentiellement supérieure à 1 micron.

14. Plateau de support (10) selon la revendication 12 ou 13, dans lequel la surface de retenue latérale (19) est orientée vers l'intérieur du plateau.

15. Plateau de support (10) selon la revendication 12 ou 13, dans lequel la surface de retenue latérale (18) est orientée vers l'extérieur du plateau.
